# EUROPÄISCHE PATENTSCHRIFT

(11) **EP 1 778 893 B1**
(45) Veröffentlichungstag und Bekanntmachung des Hinweises auf die Patenterteilung: **17.04.2013**
(21) Anmeldenummer: 05762454.6
(22) Anmeldetag: 18.07.2005
(51) Int. Cl.: C23C 30/00

(54) **WENDESCHNEIDPLATTE MIT EINER MEHRLAGENBESCHICHTUNG**
INDEXABLE INSERT WITH A MULTI-LAYER COATING
PLAQUETTE AMOVIBLE POURVUE D'UN REVETEMENT MULTICOUCHE

(30) Priorität: 02.08.2004 AT 13232004
(43) Veröffentlichungstag der Anmeldung: 02.05.2007
(73) Patentinhaber: BOEHLERIT GmbH & Co.KG., 8605 Kapfenberg (AT)
(72) Erfinder: PITONAK, Reinhard, A-8600 Bruck/Mur (AT); WEISSENBACHER, Ronald, A-8600 Bruck/Mur (AT)
(74) Vertreter: Wirnsberger, Gernot
(86) Internationale Anmeldenummer: PCT/AT2005/000281
(87) Internationale Veröffentlichungsnummer: WO 2006/012656

(56) Entgegenhaltungen:
- EP-A- 0 965 404
- EP-A- 1 348 779
- US-A1- 2002 187 370
- US-B1- 6 217 992
- US-B1- 6 426 137

## Beschreibung

Die Erfindung betrifft eine Wendeschneidplatte aus Hartmetall oder Cermet mit einer Mehrlagen-Oberflächenbeschichtung für eine spanabhebende Bearbeitung von Gegenständen aus im Wesentlichen Metall.

Die Erfindung zielt insbesondere auf eine genannte Wendeschneidplatte für eine Bearbeitung von Teilen aus einem Mehrphasenwerkstoff, wie Gusslegierungen und dergleichen, ab.

Bei einer spanabhebenden Bearbeitung von Werkstücken aus im Wesentlichen metallischen Werkstoffen war mit der Einführung von Hartmetall- oder Cermet-Werkzeugen eine sprunghafte Leistungssteigerung verbunden und führte zur Entwicklung von Wendeschneidplatten in Klemmhaltem.

Die nächste sprunghafte Erhöhung der Werkzeugleistung, gegebenenfalls verbunden mit einer Verbesserung der Güte der Bearbeitungsfläche, erbrachte ein Beschichten der Oberflächen der Wendeschneidplatten mit Hartstoffen, wie Nitriden, Carbiden, Oxiden und deren Mischformen.

Um die Wirtschaftlichkeit und Oberflächengüte beim Spanen weiter zu erhöhen erfolgten Weiterentwicklungen in der Beschichtungstechnologie im Schichtaufbau und in der Schichtdickenoptimierung.

Die an die Oberflächenbeschichtung von Wendeschneidplatten gestellten Forderungen bestehen prinzipiell in einer hohen Haftung am Substrat und einer Reduzierung der mechanischen und thermischen Belastung des Hartmetallsubstrates.

Aus der EP-A-1 348 779 ist beispielsweise ein Hartmetall-Schneidwerkzeug bekannt geworden, bei welchem eine zähe oberflächennahe (Bindungs-)Zone am Hartmetallsubstrat erstellt ist. Auf dieser Zone aufgebracht ist eine Mehrlagenbeschichtung aus Titannitrid (TiN) und/oder Titancarbonitrid, α-Al₂O₃, Titancarbonitrid oder Titanoxicarbonitrid mit einer TiN-Außenschicht in jeweils bestimmten Dicken und Dickenrelationen um die hohe Verschleißfestigkeit und Zähigkeit des Werkzeuges zu erreichen.

Gemäß dem technischen Allgemeinwissen des Spezialisten auf dem Gebiet von beschichteten Wendeschneidplatten fördert eine zähe Oberflächen-Bindungszone am Substrat und eine Mehrlagenbeschichtung mit einer eine hohe Härte sowie Verschleißfestigkeit aufweisenden TiN-Deckschicht die Werkzeugqualität.

Das Dokument US 2002/0187370 A1 offenbart eine Schneidplatte mit einer Mehrlagenbeschichtung, die eine Schichtabfolge mit nach außen hin TiN, Al₂O₃ und TiN aufweisen kann. Im Bereich von Schneidkanten ist die äußerste TiN-Deckschicht durch Schleifen abgenommen, wobei sich die abgenommenen Bereiche, in denen Al₂O₃ eine äußerste Schicht bildet, maximal bis zu 2000 µm erstrecken.

Die Erfindung zielt nun darauf ab, die Güte des Werkzeuges und somit die Wirtschaftlichkeit der spanenden Bearbeitung weiter zu steigern. Insbesondere soll die Schneidhaltigkeit der Wendeschneidplatte bei einer Bearbeitung von Mehrphasen-Werkstoffen wie Gussstücken, zum Beispiel Graugusslegierungen, wesentlich erhöht sein.

Dieses Ziel wird durch eine Wendeschneidplatte gemäß Anspruch 1 erreicht.

Die mit der erfindungsgemäßen äußeren Schichtkombination erreichten Vorteile bestehen in einer wesentlich gesteigerten Standfestigkeit der Gesamtbeschichtung aus in erschwertem spanenden Betrieb einer Wendeschneidplatte.

Intensive Untersuchungen ergaben, dass eine Oxidschicht als Deckschicht chemische Reaktionen der darunterliegenden TiN-Schicht weitestgehend verhindert und diese hochharte Verschleißschicht schützt. Durch diese Oxid-Deckschicht, ausgebildet als glasige α-Al₂O₃-Schicht, werden, wie gefunden wurde, einerseits Reaktionen von TiN, wie oben festgestellt, mit Sauerstoff und insbesondere mit Kohlenstoff bei den durch eine Spanung entstehenden hohen Temperaturen an der Schneidplatte verhindert, anderseits erfolgt durch die abnehmende Wärmeleitfähigkeit mit steigender Temperatur der Oxidschicht eine Verminderung der Temperaturbelastung der Mehrlagenschicht und somit der Wendeschneidplatte.

Für einen erfahrenen Mann der Praxis auf diesem Gebiet ist die vorteilhafte Wirkung von glasigen α-Al₂O₃ Schichten höchst überraschend, weil diese durchwegs eine geringere Härte als die darunterliegende TiN-Schicht besitzt und doch, nach allgemeiner Fachmeinung, die äußerste Schicht die höchste Härte und Abriebfestigkeit haben sollte. Der konträre Verlauf der Wärmeleitfähigkeit bzw. Wärmeausdehnung mit steigender Temperatur der benachbarten Schichten legt auch dem Fachmann eine Tendenz eines Abplatzens der Deckschicht nahe.

Der wissenschaftliche Beweis steht noch aus, aber obigem Fachurteil entgegengerichtet, ist anzunehmen, dass die Struktur der Grenzfläche zwischen TiN-Schicht und einer α-Al₂O₃-Deckschicht, eine vorteilhafte Wirkung derselben begründet. TiN-Schichten haben herstellungsbedingt offenbar eine durch eine mikro- und/oder nanokristalline Ausformung gebildete strukturierte Oberfläche. Eine gemäß der Erfindung auf dieser aufgebrachte α-Al₂O₃-Decksicht legt sich vollflächig an, wobei eine verzahnte Bindungsfläche mit hoher Haftfestigkeit und hohem Scherwiderstand entsteht. Erfolgt nun im Zuge der Spanabnahme, insbesondere von Teilen aus einer Eisenbasis-Gusslegierung eine mechanische-thermische Belastung der Deckschicht, wird diese Deckschicht zwar durch Abrasion gedünnt, zeigt jedoch keine Risse und flächigen Ausbrüche.

Erfindungsgemäß wird durch eine sogenannte verbrauchbare oxidische Deckschicht aus α-Al₂O₃ auf einer TiN-Schicht die Spanleistung eines Werkzeuges bzw. einer Wendeschneidplatte wesentlich erhöht.

Von besonderem Vorteil ist dabei, wenn die oxidische Deckschicht eine Dicke von 0,5 µm bis 6,0 µm, insbesondere von 0,9 µm bis 5,0 µm aufweist.

Größere Schichtendicke fördern die Tendenz einer Oberflächen-Rissbildung und damit partielles Ausbrechen von Schichtbereichen, wohingegen eine geringere Dicke der Schicht nicht die erwartete Leistungssteigerung des Werkzeuges einbringen kann.

Wendeschneidplatten wurden versuchsweise gemäß EP-A-1 348 779 gleich gefertigt, wobei ein Teil von diesen mit einer Deckschicht aus α-Al₂O₃ mit einer Dicke von 2,1 µm versehen wurde.

Die praktischen Ergebnisse beim Ausdrehen von Gussbuchsen erbrachten eine im Durchschnitt 1,84-fache Standzeit der Werkzeuge mit α-AL₂O₃-Beschichtung.

## Patentansprüche

1. Wendeschneidplatte aus Hartmetall oder Cermet mit einer Mehrlagen-Oberflächenbeschichtung für eine spanende Bearbeitung von Gegenständen aus im Wesentlichen Metall oder aus einer Legierung, insbesondere von solchen aus einem Mehrphasen-Werkstoff wie Gusseisenlegierungen und dergleichen, **dadurch gekennzeichnet, dass** eine aus TiN bestehende Schicht vorgesehen ist, auf der eine aus glasigem α-Al₂O₃ gebildete Schicht aufgebracht ist, die vollflächig anliegt und eine äußerste Schicht bildet.

2. Wendeschneidplatte nach Anspruch 1, **dadurch gekennzeichnet, dass** die äusserste Schicht Al₂O₃ eine Dicke von 0,5 µm bis 6,0 µm, insbesondere von 0,9 µm bis 5,0 µm aufweist.

## Claims

1. An indexable insert made from hard metal or cermet and having a multilayer surface coating for machining of objects made substantially from metal or an alloy, particularly of such that are made from a multiphase material such as cast iron alloys and the like, **characterized in that** a layer consisting of TiN is provided, onto which a layer formed from vitreous α-Al₂O₃ is deposited, lying flush with and covering the lower layer completely, forming an outer layer.

2. The indexable insert according to claim 1, **characterized in that** the outer layer of Al₂O₃ has a thickness from 0.5 µm to 6.0 µm, particularly from 0.9 µm to 5.0 µm.

## Revendications

1. Plaquette amovible en carbure ou en cermet, pourvue d'un revêtement surfacique multicouche pour l'usinage par enlèvement de copeaux d'objets faits sensiblement de métal ou d'alliage, en particulier de matériau multiphasé, comme les alliages de fonte de fer et autres, **caractérisée en ce qu'**il est prévu une couche composée de TiN sur laquelle est appliquée une couche constituée de α-Al₂O₃ qui est contact avec toute la surface et forme une couche extérieure.

2. Plaquette amovible selon la revendication 1, **caractérisée en ce que** la couche extérieure en Al₂O₃ a une épaisseur de 0,5 µm à 6,0 µm, en particulier de 0,9 µm à 5,0 µm.
